# EUROPÄISCHE PATENTSCHRIFT

(11) **EP 0 215 183 B1**
(45) Veröffentlichungstag und Bekanntmachung des Hinweises auf die Patenterteilung: **15.02.1989**
(21) Anmeldenummer: 86104896.5
(22) Anmeldetag: 10.04.1986
(51) Int. Cl.: F42B 1/02

(54) **Einlage zum Belegen einer Sprengladung und Bilden eines stabförmigen Projektils und Verfahren zum Herstellen der Einlage**
Insert for lining an explosive charge and for forming a bar-shaped projectile, and method for making the insert
Revêtement pour garnir une charge explosive et pour établir un projectile en forme de barre et procédé pour former le revêtement

(30) Priorität: 18.07.1985 DE 3525613
(43) Veröffentlichungstag der Anmeldung: 25.03.1987
(73) Patentinhaber: Rheinmetall GmbH, 40880 Ratingen (DE)
(72) Erfinder: Lips, Hendrik, D-4000 Düsseldorf (DE); Peters, Jörg, Dr., D-4000 Düsseldorf 30 (DE)

(56) Entgegenhaltungen:
- DE-A- 2 913 103
- DE-A- 3 129 530
- DE-A- 3 217 724
- DE-A- 3 317 352

## Beschreibung

Eine gattungsgleiche Einlage ist bekannt aus der DE-PS 3 317 352. Bei ihr sollen durch bereichsweise unterschiedliche Wandstärken der Einlage die heckseitigen Ausformungen am Projektil gewährleistet werden.

Nachteilig ist hierbei der große Fertigungsaufwand, welcher durch die Ergebnisse nicht gerechtfertigt ist: Schädliche Werkstofftrennungen lassen sich nicht vermeiden.

Der Erfindung liegt die Aufgabe zugrunde, eine gattungsgleiche Einlage und ein Verfahren zu ihrer Herstellung zu schaffen, welches sich durch vergleichsweise geringen Aufwand bei guten Ergebnissen auszeichnet.

Gelöst wird diese Aufgabe durch die technische Lehre nach dem Patentanspruch 1 mit erfinderischen Merkmalen in dessen Kennzeichen sowie die technischen Lehren nach den sich anschließenden Verfahrensansprüchen.

Die Erfindung wird nachstehend anhand dreier in der Zeichnung dargestellter Ausführungsbeispiele näher erläutert; hierbei werden jeweilige Vorteile besonders erwähnt.

Es zeigen:
Figuren 1, 2 und 3 ein erstes, zweites und drittes Ausführungsbeispiel nach der Erfindung an einer ebenen Scheibe zum Ausformen der Einlage und
Figur 4 ein aus der Einlage sprenggeformtes Projektil im seitlichen Aufriß.

Gemäß Fig. 1 weist eine ebene Scheibe 10.1 um ihren Mittelpunkt 16 einen Bereich 12.1 und sich vom Umfang 18 radial nach innen erstreckende Bereiche 14 auf. Die Scheibe 10.1 ist gehärtet; sie wird in den Bereichen 12.1 und 14 durch lokalisierte Wärmezufuhr weichgeglüht, so daß ein zusammenhängender Bereich 20.1 zwischen den Bereichen 12.1 und 14 eine höhere Festigkeit als letzterer aufweist. Anschließend wird die Scheibe 10.1 zur Einlage in Form einer Hohlkugelkalotte gedrückt.

Die Scheibe 10.1 kann auch im gehärteten Zustand zur Karlotte gedrückt und anschließend in der vorgenannten Weise warm behandelt werden.

Besteht die Scheibe aus Armco-Eisen, weisen die Bereiche 20.1 eine Kernhärte von ca. 130 HV und die Bereiche 12.1 und 14 eine Härte von nur ca. 70 HV auf. Vorteilhafterweise ist der Übergang zwischen den Bereichen nicht scharf, sondern vergleichsweise fließend. Hierauf wird noch eingegangen werden.

Die ebene Scheibe 10.2 nach Fig. 2 entsteht folgendermaßen: Eine weichgeglühte ebene Scheibe mit Übermaß in Dicke und Durchmesser wird durch Druck im Außenbereich kalt verformt. Die Kaltverformung beträgt etwa 20%. Die dieser Art behandelte Scheibe wird auf Sollmaß in Dicke und Durchmesser zur Scheibe 10.2 bearbeitet. Durch Druck verfestigte Bereiche 20.2 werden außenseitig durch den Umfang 18 begrenzt und innenseitig durch die Seiten eines einbeschriebenen gleichseitigen Sechsecks von einem weichgeglühten Bereich 12.2 abgegrenzt. Bei einer nicht dargestellten Variante werden die Bereiche 20.2 innenseitig von vergleichsweise kürzeren Sekanten gegenüber dem Bereich 12.2 abgegrenzt, welcher dann seinerseits von endlichen Abschnitten des Umfangs 18 außenseitig begrenzt wird. Der Druck zur Kaltverfestigung kann durch eine (zwei) Hohlstempel sechseckigen Querschnitts ober- oder unterseitig (beidseitig) aufgebracht werden. Zum Anschluß an die erwähnte Bearbeitung auf Sollmaß wird die Scheibe 10.2 zur Einlage in Form einer Hohlkugelkalotte gedrückt. Durch Abrunden der Druckflächen des Stempels (der Stempel) im Bereich der Begrenzung zum Bereich 12.2 kann auch hier auf einfache Weise ein fließender Übergang zwischen den genannten Bereichen erzielt werden.

Auch die ebene Scheibe 10.3 nach Fig. 3 entsteht aus einer weichgeglühten ebenen Scheibe mit Übermaß in Dicke und Durchmesser. Durch einen (zwei) Stempel mit Vorsprüngen, deren Stirnflächen bei vorgebbarem Durchmesser eine vorgebbare Balligkeit aufweisen, werden die Bereiche 20.3 durch Drücken von der Ober- oder Unterseite (beidseitig) kaltverformt und -verfestigt. Dabei kann in den Bereichen 20.3 ein radialer Verformungsgradient auf einfache Weise durch Ausbilden der Stirnflächen der Vorsprünge des Stempels eingestellt werden. Hierdurch läßt sich ein vergleichsweise scharfer Übergang zwischen den Bereichen 20.3 und dem umgebenden und Zentralbereich 12.3 vermeiden. Nach dem Kaltverfestigen erfolgt das Bearbeiten auf Sollmaß nach Dicke und Durchmesser zur dargestellten Ebenenscheibe 10.3 und Drücken letzterer zur Einlage.

Die vorgeschilderten Maßnahmen lassen sich zum Erzielen gewünschter Wirkungen variieren und/oder kombinieren. Dies läßt Fig. 4 erkennen: bei dem dargestellten Projektil 22 sind die betreffenden Bereiche mit den Bezugszeichen im Zusammenhang mit den Fig. 2 und 3 versehen. Die höhere Festigkeit dient bei 20.3 dem Vermeiden einer Einschnürung des stabförmigen Projektilkörpers und bei 20.2 der heckseitigen Ausformung zur aerodynamischen Stabilisierung der Projektilflugbahn.

Das Beeinflussen der Werkstoffeigenschaften durch thermisches und/oder mechanisches Behandeln erweist sich gegenüber dem bekannten Stand der Technik nicht nur als wesentlich einfacher, sondern es ermöglicht auch innerhalb weiter Grenzen Freizügigkeit im Gestalten des sprengzuformenden Projektils. Durch die erwähnten fließenden Übergänge zwischen den genannten Bereichen werden unerwünschte Werkstofftrennungen beim Sprengumformen und Fluge des Projektils vermieden. Ein Bearbeiten der bedrückten Einlage auf Einbauendmaß (ggfs. Andrehen einer Fase) ist bei den Einlagen nach der Erfindung vergleichsweise einfach.

## Patentansprüche

1. Einlage mit im wesentlichen hohlkugelkalottenförmiger Gestalt zum Belegen einer Sprengladung und Bilden eines stabförmigen Projektils mit heckseitigen Ausformungen zum aerodynamischen Stabilisieren der Flugbahn des Projektils und mit symmetrisch um das Einlagenzentrum herum gruppierten Bereichen, welche sich von ihrer unmittelbaren Umgebung unterscheiden, dadurch gekennzeichnet, daß die Einlagebereiche (12.1, 20.1, 14; 12.2, 20.2; 12.3, 20.3) unterschiedlicher Werkstoffeigenschaften aufweisen, die das dynamische Werkstoffverhalten bei der Projektilbildung in vorgegebener Weise verändern.

2. Verfahren zum Herstellen einer Einlage nach Anspruch 1, gekennzeichnet durch folgende Verfahrensschritte:
a) Aufhärten einer ebenen Scheibe (10.1),
b) Drücken der ebenen Scheibe (10.1) zur Kalotte und
c) lokalisiertes Weichglühen der Bereiche (10.1) und (14).

3. Verfahren nach dem Oberbegriff des Anspruchs 2 und dem Verfahrensschritt a) dessen Kennzeichen, gekennzeichnet durch die Umkehr der Reihenfolge der Verfahrensschritte b) und c).

4. Verfahren zum Herstellen einer Einlage nach Anspruch 1, gekennzeichnet durch folgende Verfahrensschritte:
a) eine ebene Scheibe (10.2; 10.3) mit Übermaß an Durchmesser und Wandstärke wird weichgeglüht,
b) Bereiche (20.2; 20.3) werden kalt verfestigt,
c) die Scheibe (10.2; 10.3) wird auf Sollmaß bearbeitet und
d) die Scheibe wird zur Kalotte gedrückt.

5. Verfahren nach Anspruch 4, gekennzeichnet durch das Kaltverfestigen durch Drücken der Scheibe von der Oberseite.

6. Verfahren nach Anspruch 4, gekennzeichnet durch das Kaltverfestigen durch Drücken der Scheibe von der Ober- und der Unterseite.

7. Verfahren nach Anspruch 4, gekennzeichnet durch das Kaltverfestigen durch Drücken der Scheibe von der Unterseite.

8. Verfahren nach dem Oberbegriff und den Merkmalen a), b) und d) des Kennzeichens des Anspruchs 4 und einem der Ansprüche 5, 6 und 7, dadurch gekennzeichnet, daß die Kalotte auf Sollmaß bearbeitet wird.

## Claims

1. Insert, substantially the shape of a hollow spherical cap, for lining an explosive charge and forming a bar-shaped projectile, with shaped parts on the tail which serve for the aerodynamic stabilisation of the flight path of the projectile and with zones which are grouped symmetrically around the centre of the insert and which differ from their immediate surroundings, characterised by the fact that the insert has zones (12.1, 20.1, 14; 12, 2, 20.2; 12.3, 20.3) with material of different properties, which alter the dynamic characteristics of the material in a preselected manner during the formation of the projectile.

2. Process for the production of an insert in accordance with Claim 1, characterised by the following steps in the process:
a) preparation of a flat disc by hardening (10.1),
b) pressing the flat disc (10.1) to form a spherical cap, and
c) localised soft-annealing of zones (10.1) and (14).

3. Process in accordance with the generic part of Claim 2 and step (a) of the characterising part, characterised by the reversal of the order in which steps (b) and (c) are carried out.

4. Process for the production of an insert in accordance with Claim 1, characterised by the following steps in the process:
a) a flat disc (10.2, 10.3) with a larger than required diameter and wall-thickness is soft-annealed,
b) zones (20.2, 20.3) are strain-hardened (consolidated),
c) the disc (10.2, 10.3) is worked to the required dimension, and
d) the disc is pressed into the shape of a spherical cap.

5. Process in accordance with Claim 4, characterised by the strain-hardening being effected by exerting pressure on the disc from the upper side.

6. Process in accordance with Claim 4, characterised by the strain-hardening being effected by pressing the disc from the top and from the bottom.

7. Process in accordance with Claim 4, characterised by the strain-hardening being effected by pressing the disc from the bottom.

8. Process in accordance with the generic part and the characteristics a), b) and d) of the characterising part of Claim 4 and any one of Claims 5, 6 or 7, characterised by the fact that the spherical cap is worked to the required dimension.

## Revendications

1. Revêtement ayant sensiblement la forme d'une calotte sphérique creuse pour garnir une charge explosive et établir un projectile en forme de barre comprenant une déformation vers l'extérieur sur le côté arrière en vue d'une stabilisation aérodynamique de la trajectoire du projectile et comprenant des régions groupées symétriquement autour du centre du revêtement, qui se différencient de leur environnement direct, caractérisé en ce que le revêtement comprend des régions (12.1, 20.1, 14; 12.2, 20.2; 12.3, 20.3) présentant des propriétés de matériau différentes, qui modifient le comportement dynamique du matériau d'une manière prédéterminée lors de la formation du projectile.

2. Procédé pour former un revêtement selon la revendication 1, caractérisé par les étapes de procédé suivantes:
a) durcissement d'un disque plan (10.1),
b) compression du disque plan (10.1) pour obtenir une calotte, et
c) recuit doux localisé des régions (10.1) et (14).

3. Procédé selon le préambule de la revendication 2, et l'étape de procédé a) de sa partie caractérisante, caractérisé par l'inversion de la sequence des étapes de procédé b) et c).

4. Procédé pour réaliser un revêtement selon la revendication 1, caractérisé par les étapes de procédé suivantes:
a) un disque plan (10.2; 10.3) présentant un sur- dimensionnement en diamètre et en épaisseur de paroi est soumis à un recuit doux,
b) des régions (20.2; 20.3) sont compactées à froid,
c) le disque (10.2; 10.3) est façonné pour parvenir aux dimensions de consigne, et
d) le disque est pressé sous forme d'une calotte.

5. Procédé selon la revendication 4, caractérisé en ce que le compactage à froid est réalisé par compression du disque à partir de son côté supérieur.

6. Procédé selon la revendication 4, caractérisé en ce que le compactage à froid est réalisé par compression du disque à partir de son côté supérieur et de son côté inférieur.

7. Procédé selon la revendication 4, caractérisé en ce que le compactage à froid est réalisé par compression du disque par son côté inférieur.

8. Procédé selon le préambule et les caractéristiques a), b) et d) de la partie caractérisante de la revendication 4 et l'une des revendications 5, 6 et 7, caractérisé en ce que la calotte est façonnée selon les dimensions de consigne.
